# EUROPÄISCHE PATENTSCHRIFT

(11) **EP 1 825 072 B1**
(45) Veröffentlichungstag und Bekanntmachung des Hinweises auf die Patenterteilung: **26.01.2011**
(21) Anmeldenummer: 05817534.0
(22) Anmeldetag: 15.11.2005
(51) Int. Cl.: E04B 1/66

(54) **DAMPFBREMSE ZUM EINSATZ IN GEBÄUDEN**
VAPOR BARRIER FOR USE IN BUILDINGS
BARRIERE PARE-VAPEUR A UTILISER DANS DES BATIMENTS

(30) Priorität: 10.12.2004 DE 102004059812
(43) Veröffentlichungstag der Anmeldung: 29.08.2007
(73) Patentinhaber: EWALD DÖRKEN AG, 58313 Herdecke (DE)
(72) Erfinder: SCHRÖER, Jörn, 58313 Herdecke (DE); KLINGELHAGE, Norbert, 58300 Wetter (DE); RAIDT, Heinz, Peter, 44227 Dortmund (DE)
(74) Vertreter: Gesthuysen, von Rohr & Eggert
(86) Internationale Anmeldenummer: PCT/EP2005/012246
(87) Internationale Veröffentlichungsnummer: WO 2006/061088

(56) Entgegenhaltungen:
- EP-A- 0 399 952
- EP-A- 0 821 755
- EP-A- 1 362 694
- WO-A-02/070251
- DE-A1- 10 239 985
- DE-A1- 10 239 985

## Beschreibung

Die Erfindung betrifft eine Sanierungsdampfbremse zum Einsatz in Gebäuden, insbesondere zur Verwendung in Fassaden und/oder bei einer Sanierung von Gebäudedächern, wobei die Sanierungsdampfbremse eine Kunststofffolie und einen in der Fläche konstanten Wasserdampfdiffusionswiderstand, d, h. einen s_{d}-Wert aufweist.

Dampfbremsen werden insbesondere beim Neubau von Steildachkonstruktionen auf einer raumzugewandten Seite der Dachkonstruktion, die u.a. aus den Sparren, einer bevorzugt zwischen den Sparren angeordneten Wärmedämmschicht, einer auf den Außenkanten der Sparren angeordneten Unterspannbahn sowie einer darauf angeordneten Dacheindeckung besteht, auf den Innenkanten der Sparren und auf der zwischen den Sparren angeordneten Wärmedämmschicht angeordnet.

Während die unterhalb der Dacheindeckung angeordnete Unterspannbahn, welche auf den Außenkanten der Sparren aufliegt, die Dachkonstruktion gegen äußere Einflüsse, insbesondere vor dem Eindringen schädlicher Feuchtigkeit von außen schützt, soll die Dampfbremse ganzjährig das Eindringen von Feuchtigkeit von Innen in die Dachkonstruktion verhindern, da die Feuchtigkeit zur Bildung von schädlichen Tauwasser unterhalb der in der Regel zur Erzielung einer maximalen Wärmedämmung auf der Wärmedämmschicht aufliegenden Unterspannbahn führen kann.

Zur Vermeidung eines Feuchtetransports über Konvektion ist die Dampfbremsedazu luftdicht ausgebildet. Zudem weist die Dampfbremse einen angepassten Diffusionswiderstand gegenüber Wasserdampf auf, um außen unter der Unterspannbahn die Bildung des schädlichen Tauwassers, welches u.a. zur Beschädigung der Dämmschicht führen kann, zu vermeiden.

Bei Neubaudächern können Dampfbremsen der eingangs genannten Art in einfacher Weise flächig auf den Unterseiten der das Steildach bildenden Sparren angebracht sowie an den Rändern und dem Überlappungsbereich luftdicht angeschlossen werden. Bei den Sanierungen bestehender Gebäudedächer, die üblicherweise durch die Notwendigkeit der Erneuerung der Dacheindeckung ausgelöst werden, wird sinnvoller Weise auch die Wärmedäm-mung sowie die Unterspannbahn und die Dampfbremse erneuert, da die zu sanierenden Gebäude üblicherweise nicht die nunmehr gültigen aktuellen Baubestimmungen erfüllen. Hierbei ergibt sich jedoch das Problem, dass in der Regel die Innenraumverkleidung der im Steildach vorhandenen Räume erhalten bleiben soll. Somit besteht nur die Möglichkeit, eine Dampfbremse von der Außenseite des Steildachs aus anzuordnen.

Um im Sanierungsfall die Dampfbremse jedoch lückenlos und damit luftdicht verlegen zu können, muss sie nach dem Entfernen der Dacheindeckung und einer ggf. vorhandenen alten Wärmedämmung zwischen den Sparren schlaufenförmig über die Sparren hinweggeführt werden, da ein luftdichter Anschluss einzelner Streifen der Dampfbremse seitlich am Sparren nicht zuverlässig möglich ist.

Beim schlaufenförmigen Verlegen der Dampfbremse verläuft diese dann, im Querschnitt betrachtet, seitlich am Sparren hinunter bis auf die Rückseite der zu erhaltenen Innenraumverkleidung, dann auf dieser aufliegend weiter bis zum nächsten Sparren und anschließend wiederum aufwärts über die Oberseite des Sparrens hinweg und schließlich wieder hinunter bis zum nächsten Sparrenfeld.

Dieses Verlegeverfahren weist jedoch den Nachteil auf, dass insbesondere im Winter unter den außen über die Sparren geführten herkömmlichen Dampfbremsen Kondenswasser entsteht, da diese einen hohen Diffusionswiderstand, wie sie im Neubau üblicherweise verwendet werden, aufweisen. Zur Sanierung von Steildächern in der oben beschriebenen Weise sind diese Dampfbremsen jedoch ungeeignet, da es bei einer nicht ausreichenden Feuchtigkeitsabführung zu einer Feuchtigkeitsanlagerung im Sparren und einer damit möglicherweise einhergehenden Schimmelbildung kommen kann.

Um diesem vorzubeugen muss die Dampfbremse zumindest in dem Bereich auf der Oberseite der Sparren möglichst diffusionsoffen sein. Eine solche diffusionsoffene Dampfsperre würde jedoch wiederum im Bereich des Sparrenfeldes, d.h. im Bereich zwischen den Sparren, zu einem insgesamt zu geringen Diffusionswiderstand durch die üblicherweise anzutreffende Innenverkleidung aus überputzten Holzwolleleichtbauplatten oder Leistendecken führen, der eine schädliche Tauwasserbildung im Bereich der Wärmedämmung oder unterhalb der Unterspannbahn zulassen würde.

Zur Lösung dieses Problems ist aus dem Stand der Technik gemäß der EP 0 821 755 bereits eine Dampfbremse bekannt, deren s_{d}-Wert sich infolge einer Wasseraufnahme und - abgabe verändert. Bei Entstehung von Kondenswasser an der Oberfläche der Dampfbremse verändert sich die Molekülstrukture, so dass der s_{d}-Wert auf ein Maß von bis zu 0,2 m äquivalente Luftschichtdicke absinkt- Die unter der Dampfbremse angefallene Kondenswassermenge kann im Laufe der Zeit und bei äußerer Erwärmung durch die nun dampfdurchlässigere Folie entweichen.

Diese feuchteadaptive Dampfbremse, wie sie ferne rauch aus der DE-A-102 31769 bekannt ist, weist jedoch den Nachteil auf, dass funktionsbedingt über einen gewissen Zeitraum die Holzfeuchte über den kritischen Wert von 18 % steigen kann, bei der Schimmelpilzwachstum zu erwarten ist. Überdies ist der zur Herstellung derartiger Dampfbremsen oder eines aus der DE-A-102 38 98 bekannten Abdichtungsbands, bei dem die durch einen feuchteadaptiven Kunststoff gebildete mittlere Schicht einen von der relativen Luftfeuchtigkeit abhängigen s_{d}-Wert von 0,1-10 m aufweist, erforderliche Rohstoff Polyamid sowie vergleichbare Rohstoffe die die geforderten Eigenschaften aufweisen besonders teuer. Zur Herstellung einer Dampfbremse mit den in der EP 0 821 755 angegebenen Werten, müssen beispielsweise 60 g/m² des teuren Polyamid 6 verwendet werden.

Darüberhinaus treten während der Feuchteauf- und -abgabe durch die feuchte adaptive Dampfbremse erhebliche Breiten- und Längenänderungen der Dampfbremse auf, die in Abhängigkeit vom Zustand der Dampfbremse während des Einbaus zu einer Faltenbildung mit möglichen Undichtigkeiten im Bereich von Überlappungen und Anschlüssen oder zu einer Schrumpfung der Dampfbremse führen kann, wodurch diese im Extremfall, insbesondere in Verbindung der Dampfbremse mit einer inkompressiblen Wärmedämmung, zerstört wird. Die Schrumpfung der Dampfbremse führt bei der Verwendung einer kompressiblen Wärmedämmung jedoch in jedem Fall zur Entstehung von wärmebrücken, die durch die sich bildenden Freiräume entstehen, in denen die Luft zirkulieren kann.

Die feuchteadaptive Dampfbremse lässt sich zudem nicht in Bereichen oberhalb von Räumen mit dauerhaft hoher Luftfeuchtigkeit einsetzen, da dort der sich an der Dampfbremse einstellende Diffusionswiderstand konstant zu niedrig wäre.

Eine weitere Sanierungslösung wird durch die DE 201 20 812 offenbart. Diese sieht vor, dass einzelne Streifen einer Dampfbremse parallel zu den Sparren verlegt werden, wobei jeweils diffusionsoffene und diffusionsdichte Dampfbremsen im Wechsel angeordnet werden und zwar derart, dass die diffusionsoffenen Streifen auf dem Sparren liegen und ihn umhüllen und die diffusionsdichten Streifen zwischen den Sparren angeordnet sind und auf der Innenraumverkleidung aufliegen. Zur Herstellung der luftdichten Verbindung werden dabei Klebestreifen eingesetzt. Ein besonderer Nachteil dieser Lösung besteht in der schwierigen Verlegung und dem insgesamt erhöhten Verlegeaufwand gegenüber einer einteiligen Dampfbremse. Darüberhinaus müssen die diffusionsdichten Streifen jeweils an die vorhandenen Sparrenabstände angepasst werden, die insbesondere bei Altbauten stark voneinander abweichen können.

Überdies ist aus der DE 196 51 843 eine einteilige Dampfbremse bekannt, die ebenfalls parallel zu den Sparren verlegt wird und dabei zusammenhängende Bereiche mit jeweils abweichendem Diffusionswiderstand aufweist. Eine derartige Dampfbremse weist jedoch den Nachteil auf, dass sie nicht an unterschiedliche Sparrenabstände anpassbar ist. Eine Einsetzbarkeit ist dabei in der Regel nur im Neubau gegeben, wo konstante Sparrenabstände vorzufinden sind.

Auf dem Markt sind ferner Dampfbremsen für die Sanierung von Altbaudächern erhältlich, die einen konstanten s_{d}-Wert von mindestens 2 m aufweisen. Diese stellen einen Kompromiss zwischen der geforderten Wasserdampfundurchlässigkeit im Sparrenfeld und der Wasserdampfdurchlässigkeit im Bereich der Sparren dar und lassen sich problemlos verlegen. Ein s_{d}-Wert von mindestens 2 m wird dabei im allgemeinen Stand der Technik als absolute Untergrenze angegeben, um eine Tauwasserbildung an der Unterseite der Unterspannbahn zu vermeiden. Als Beispiel für am Markt erhältliche Dampfbremsen mit einem s_{d}-Wert von 2m sei hier das Produkt "DELTA LUXX" der Ewald Dörken AG genannt.

Der Nachteil dieser Lösung besteht jedoch darin, dass der Grenzwert von 18% Holzfeuchte in der Regel überschritten wird, so dass es zu einer Schimmelbildung kommen kann. Insbesondere bei einer geringen Höhe der Sparren, wie dies häufig im Altbau vorzufinden ist, besteht ein besonders hohes Risiko, dass die 18% Holzfeuchte länger andauernd überschritten werden. Dies resultiert daraus, dass das Holz an sich bereits einen Widerstand gegenüber dem Dampfdruck bietet. Bei einer nur geringen Sparrenhöhe ist dieser Widerstand erheblich geringer und somit kommt es zu einer erheblichen Holzfeuchte.

Der Erfindung liegt die Aufgabe zugrunde, eine Sanierungsdampfbremse mit einem in der Fläche konstanten Wasserdampfdiffusionswiderstand bereitzustellen, die sich insbesondere zur Sanierung von nur von außen zugänglichen Gebäudedächern verwenden lässt und leicht zu verlegen ist sowie einer schädlichen Tauwasserbildung im Bereich oberhalb der Dampfbremse sowie einer schädlichen Holzfeuchte der Sparren vorbeugt.

Die Erfindung löst die Aufgabe durch eine Sanierungsdampfbremse mit den Merkmalen des Anspruchs 1. Vorteilhafte Weiterbildungen der Sanierungsdampfbremse sind in den Unteransprüchen 2-13 wiedergegeben.

Kennzeichnend für die erfindungsgemäße Sanierungsdampfbremse ist, dass der konstante Wasserdampfdiffusionswiderstand (s_{d}-Wert) der Sanierungsdampfbremse einen Wert von 0,6-1,7 m annimmt. Alle im Rahmen der Anmeldung angegebenen s_{d}-Werte beziehen sich dabei auf die zu deren Bestimmung gültige DIN 52615 (Randbedingungen: 23°C, 0/85% rel. Feuchte).

Es hat sich gezeigt, dass überraschenderweise bei s_{d}-Werten in diesen Bereichen sowohl bei erhöhter Anfangsfeuchte von Bauholz oder Raumluft bei konstant hoher Luftfeuchte von 60% sich zu keinem Zeitpunkt eine Holzfeuchte einstellt, die zu einer Schädigung des Sparren führt. Insbesondere wird der für die Schimmelbildung kritische Wert von 18% Holzfeuchte in der Regel nicht mehr überschritten. Somit lässt sich kostengünstig eine Sanierungsdampfbremse bereitstellen, mit der wirksam eine Schädigung der Dachkonstruktion, d.h. sowohl der Sparren als auch der Wärmedämmschicht vermieden wird.

Die erfindungsgemäße Sanierungsdampfbremse erlaubt somit eine einfache Sanierung von Steildächern, wobei die Sanierungsdampfbremse in einfacher Weise schlaufenartig über die Sparren und das Sparrenfeld geführt wird. Die erfindungsgemäße Sanierungsdampfbremse ist jedoch nicht auf den Einsatz für den Fall der Dachsanierung beschränkt, sondern lässt sich gleichermaßen auch für die Sanierung von Fachwerkwänden oder auch für den Neubau von Steildächern oder auch bei Holzständerwerken in der Außenwand verwenden, wobei hierbei der Vorteil darin liegt, dass eine beschleunigte Austrocknung von eingedrungener Feuchte oder Neubaufeuchte im Fachwerk sowie von Neubaufeuchte im Steildach begünstigt wird.

Die erfindungsgemäße Sanierungsdampfbremse lässt sich besonders kostengünstig herstellen und trägt damit beim Einsatz als Sanierungsdampfbremse zur Reduzierung der insgesamt auftretenden Sanierungskosten bei. Gemäß der Erfindung weist die Sanierungsdampfbremse einen konstanten s_{d}-Wert aus dem Intervall von 0,6-1,7 m auf. Vorteilhafterweise weist die Sanierungsdampfbremse einen konstanten s_{d}-Wert aus dem Intervall 0,8-1,6 m, insbesondere aus dem Intervall 1-1,5 m auf. Diese Bereiche gewährleisten im Falle der Verwendung als Sanierungsdampfbremse in besonders zuverlässiger Weise eine ausreichende Wasserdampfdurchlässigkeit im Bereich der Sparren, so dass gewährleistet ist, dass die Holzfeuchte niemals über den kritischen Wert von 18% steigt. Gleichzeitig ist der Diffusionswiderstand der Dampfsperre im Bereich des Sparrenfeldes derart hoch, dass es nicht zu einer Tauwasserbildung innerhalb der Dachkonstruktion, insbesondere an der Unterseite einer am Steildach anzuordnenden Unterspannbahn kommt.

Die Sanierungsdampfbremse kann grundsätzlich aus jedem beliebigen, hierfür geeigneten Material hergestellt werden und dabei ein- oder mehrlagig ausgebildet sein. Neben einer grundsätzlich vorhandenen Funktionsschicht, die bereits alleine die Sanierungsdampfbremse bilden kann, kann die Sanierungsdampfbremse dabei ggf. auch durch eine mit der Funktionsschicht kombinierte Verstärkungsschicht gebildet werden, welche die mechanischen Eigenschaften der Sanierungsdampfbremse verbessert. Alternativ besteht jedoch auch die Möglichkeit, die Verstärkung in die Funktionsschicht einzubetten, wobei sowohl die Verstärkungsschicht als auch die eingebetteten Verstärkungen zur Einstellung des s_{d}-Wertes der Sanierungsdampfbremse verwendet werden können.

Der s_{d}-Wert der Sanierungsdampfbremse hängt in erster Linie von dem zur Herstellung verwendeten Material ab. Der s_{d}-Wert kann aber darüber hinaus, bspw. durch die Verwendung von Zusätzen, wie geeignete Füllstoffe oder Fasern, bestimmte Herstellungsverfahren, wie ein teilweises Verstrecken oder auch durch die Einstellung einer geeigneten Porosität, in einfacher Weise angepasst werden. Als Materialien sind beispielsweise spezielle Papierstoffe, modifizierte Papiere oder dergleichen verwendbar. Die erforderliche Porösität können jedoch auch rein faserige Gebilde aufweisen, die ggf. nachkalandriert werden können.

Nach einer vorteilhaften Ausgestaltung der Erfindung weist die Sanierungsdampfbremse jedoch eine Kunststofffolie auf, die sich mit bekannten Verfahren besonders einfach und kostengünstig herstellen lässt. Die derart weitergebildete Sanierungsdampfbremse lässt sich bspw. extrudieren oder durch eine Extrusionsbeschichtung herstellen. Darüber hinaus lässt sich die Sanierungsdampfbremse durch ein Verkleben von Einzellagen, Aufstreichen, bspw. von Pasten, Walzenbeschichtung, Sprühen oder Kalandrieren herstellen.

Als Kunststoffe können dabei solche Materialien verwendet werden, die die Herstellung der Sanierungsdampfbremse mit den erfindungsgemäßen Merkmalen ermöglichen. Zur Herstellung eignen sich beispielsweise Polyethylen Copolymere, Polycarbonat oder Polyvinylchlorid.
Nach einer weiteren Ausgestaltung der Erfindung ist die Kunststoffolie im Extrusionsverfahren aus modifizierten Polyethylen, besonders vorteilhafterweise aus Ethylen Vinylacetat Copolymer hergestellt. Diese Materialien ermöglichen eine besonders kostengünstige Herstellung der Sanierungsdampfbremse die zugleich besonders widerstandsfähig gegenüber äußeren Einflüssen ist.

Im Anwendungsfall lässt sich die erfindungsgemäße Sanierungsdampfbremse, die als Folie, Plane, Gewebe, Vlies oder dgl. geliefert werden kann, besonders einfach verlegen. Dies wird durch eine vorteilhafte Ausgestaltung der Erfindung, wonach die Sanierungsdampfbremse flexibel, faltbar und/oder aufrollbar ist, in ergänzender Weise verbessert. Eine ergänzende Erleichterung der Verlegung der Sanierungsdampfbremse ergibt sich nach einer weiteren vorteilhaften Weiterbildung der Erfindung, wonach die Sanierungsdampfbremse abschnittsweise selbstklebend ist, insbesondere einen Selbstkleberand aufweist. Hierdurch wird die Anbindung an die Sparren oder eine bestehende Innenverkleidung im Falle des Einsatzes als Sanierungsdampfbremse besonders erleichtert. Zudem kann der Anschluss aneinander angrenzender Sanierungsdampfbremsen im Überlappungsbereich wesentlich vereinfacht werden.

Zur Verbesserung der Widerstandsfähigkeit der Sanierungsdampfbremse kann diese vorteilhafterweise eine Verstärkung aufweisen, die insbesondere aus einem Gitter, einem Gewebe, einem Gelege, einem Gewirke und/oder einer Vliesstruktur gebildet ist. Darüber hinaus kann die Verstärkung auch durch in die Sanierungsdampfbremse eingebettet Fasern oder Filamente gebildet werden. Die Verstärkung verbessert dabei in ergänzenderweise die Reiß- und Weiterreißfestigkeit der Sanierungsdampfbremse und beugt zudem Beschädigungen infolge von Durchstoßungen vor. Die Verstärkung ist dabei in die Sanierungsdampfbremse eingebettet.

Gemäß einer weiteren Ausgestaltung der Erfindung kann die Sanierungsdampfbremse jedoch auch auf eine Trägerschicht aufgebracht sein, welche vorzugsweise aus einem Gewebe, einem Nadelvlies oder einem thermoverfestigtem Vlies gebildet ist. Neben der mechanischen Verstärkung der Sanierungsdampfbremse durch die Trägerschicht kann diese zudem funktionelle Eigenschaften erfüllen und so den Einsatzbereich der Sanierungsdampfbremse in ergänzenderweise steigern. Die Sanierungsdampfbremse wird gemäß dieser Weiterbildung der Erfindung vorteilhafterweise durch das Aufextrudieren der Kunststofffolie auf die gewählte Trägerschicht durchgerührt.

Nach einer weiteren Ausgestaltung der Erfindung weist die Sanierungsdampfbremse Additive, u.a. zur Festlegung der Farbe, des Brandverhaltens und/oder der Alterungsbeständigkeit auf. Hierzu können bspw. geeignete Stabilisatoren (z.B. UV- oder Thermostabilisatoren), Farbmittel und Farbpigmente, Flammhemmer und weitere Füllstoffe oder -fasern verwendet werden. Die Zuführung von Additiven gemäß dieser Weiterbildung der Erfindung ermöglicht es, eine optimale Anpassung der Sanierungsdampfbremse an den vorgesehenen Einsatzzweck vorzunehmen.

Nachfolgend wird ein Ausführungsbeispiel der Erfindung anhand der Zeichnungen erläutert. In den Zeichnungen zeigen:
- Fig. 1: einen Querschnitt durch einen Dachstuhl mit einer über zwei Sparren und angrenzende Sparrenfelder verlaufenden Sanierungsdampfbremse und
- Fig. 2: einen Querschnitt durch den Dachstuhl von Fig. 1 mit eingebrachter Dämmung und einer darauf angeordneten Unterspannbahn.

Fig. 1 zeigt einen Ausschnitt eines Querschnitts durch einen Dachstuhl 1 mit zwei nebeneinander liegenden Sparren 2 und einem zwischen den Sparren 2 liegenden Sparrenfeld. Auf den Sparren 2 ist von einer Innenseite des Dachstuhls eine Innenverkleidung 4 mit einer darauf angebrachten Dekorschicht 5 angeordnet, wobei die Innenverkleidung 4 direkt an die Sparren 2 angrenzt. Über die Sparren 2 sowie auf der den Sparren 2 zugewandten Außenseiten der Innenverkleidung 4 ist zu Sanierungszwecken eine Sanierungsdampfbremse 3 schlaufenförmig über die Außenseite und Seitenflächen der Sparren 2 sowie im Bereich des Sparrenfeldes flächig auf der Außenseite der Innenverkleidung 4 angeordnet.

Die Sanierungsdampfbremse 3 besteht aus einer extrudierten Folie mit einem Flächengewicht von 52 g/m² und folgender Rezeptur: 89% Ethylen-Vinylacetat-Copolymer mit 28% Vinylacetatanteil, 4% Rußfarbbatch auf Basis von LDPE mit 50% Rußanteil und 7% Flammhemmerbatch auf Basis von LDPE mit 70% aktiver Substanz (Mischung aus Chlorparaffinen und Antimontrioxid).

Die Anbringung der Sanierungsdampfbremse 3 erfolgt im Falle der Sanierung eines Dachs eines Altbaus nach Entfernen einer hier nicht dargestellten Dacheindeckung und einer möglicherweise vorhandenen Dämmung. Die Anordnung der Sanierungsdampfbremse 3 erfolgt dabei ohne Zerstörung der vorhandenen Innenraumverkleidung 4.

Im weiteren Verlauf der Sanierungsarbeiten werden, wie aus Fig. 2 ersichtlich, in die Sparrenfelder eine Dämmung 7 sowie auf die Außenseite der Sparren eine Unterspannbahn 6 aufgebracht, auf die anschließend eine hier nicht dargestellte Dacheindeckung aufgebracht werden kann.

Die hier dargestellte Sanierungsdampfbremse 3 weist einen s_{d}-Wert von 1,25 m auf, die gewährleistet, dass zu keinem Zeitpunkt die Holzfeuchte infolge von Wasserdampfdiffusionen im Bereich der Sparren 2 über 18% steigt, wobei es gleichzeitig nicht zu einer Tauwasserbildung im Bereich der Wärmedämmung 7 kommt, die zu einer erheblichen Herabsetzung der Dämmleistung der Wärmedämmung 7 führen könnte.

Die Sanierungsdampfbremse 3 kann durch eine Beschichtung mit einem Flächengewicht von 21 g/m², nämlich durch partielles Verkleben einer zuvor extrudierten Folie mit einem Trägervlies, hergestellt werden.

Drei weitere Ausführungsbeispiele der erfindungsgemäßen Sanierungsdampfbremse 3 neben einem nicht durch die Erfindung umfassten Ausführungsbeispiel sind in der nachfolgend dargestellten Tabelle 1 mit den Angaben zur Wasserdampfdurchlässigkeit, zum Flächengewicht und zum s_{d}-Wert (gemäß DIN 52615, 23°C, 0/85% rel. Feuchte) dargestellt. Diese Sanierungsdampfbremsen können durch Extrusionsbeschichtung mit einem thermisch punktverfestigten Polypropylenspinnvlies (Flächengewicht 40g/m²) hergestellt werden.

**Tabelle 1**

| Flächengewicht der Beschichtung g/m² | Wasserdampfdurchlässigkeit g/m²d | s_{d}-Wert m | Gesamtflächengewicht g/m² |
|---|---|---|---|
| 76 | 21 | 1,9 | 116 |
| 50 | 32 | 1,25 | 90 |
| 33 | 54 | 0,74 | 73 |
| 21 | 100 | 0,4 | 61 |

## Patentansprüche

1. Sanierungsdampfbremse zum Einsatz in Gebäuden, insbesondere zur Verwendung in Fassaden und/oder bei einer Sanierung von Gebäudedächern, wobei die SanierungsDampfbremse eine Kunststofffolie und einen in der Fläche konstanten Wasserdampfdiffusionswiderstand, d. h. einen s_{d}-Wert aufweist, **dadurch gekennzeichnet, dass** der konstante Wasserdampfdiffusionswiderstand der Sanierungsdampfbremse einen Wert von 0,6-1,7 m annimmt.

2. Sanierungsdampfbremse nach Anspruch 1, **dadurch gekennzeichnet, dass** diese einen konstanten s_{d}-Wert von 0,8-1,6 m, insbesondere 1,0-1,5 m aufweist.

3. Sanierungsdampfbremse nach Anspruch 1 oder 2, **dadurch gekennzeichnet, dass** die Kunststofffolie im Extrusionsverfahren hergestellt ist.

4. Sanierungsdampfbremse nach einem der vorhergehenden Ansprüche, **dadurch gekennzeichnet, dass** die Kunststofffolie aus modifiziertem Polyethylen hergestellt ist.

5. Sanierungsdampfbremse nach einem der vorhergehenden Ansprüche, **dadurch gekennzeichnet, dass** die Kunststofffolie aus Ethylen Vinylacetat Copolymer hergestellt ist.

6. Sanierungsdampfbremse nach einem der vorhergehenden Ansprüche, **dadurch gekennzeichnet, dass** diese flexibel, faltbar und/oder aufrollbar ist.

7. Sanierungsdampfbremse nach einem der vorhergehenden Ansprüche, **dadurch gekennzeichnet, dass** diese abschnittsweise selbstklebend ist.

8. Sanierungsdampfbremse nach einem der vorhergehenden Ansprüche, **dadurch gekennzeichnet, dass** diese einen Selbstkleberand aufweist.

9. Sanierungsdampfbremse nach einem der vorhergehenden Ansprüche, **dadurch gekennzeichnet, dass** diese eine Verstärkung aufweist.

10. Sanierungsdampfbremse nach einem der vorhergehenden Ansprüche, **dadurch gekennzeichnet, dass** die Verstärkung aus einem Gewebe, Gelege, Gewirke und/oder einer Vliesstruktur gebildet ist.

11. Sanierungsdampfbremse nach einem der vorhergehenden Ansprüche, **dadurch gekennzeichnet, dass** diese eine Trägerschicht aufweist.

12. Sanierungsdampfbremse nach einem der vorhergehenden Ansprüche, **dadurch gekennzeichnet, dass** die Trägerschicht aus einem Gewebe oder einem Vlies, insbesondere einem Nadelvlies oder einem thermoverfestigtem Vlies gebildet ist.

13. Sanierungsdampfbremse nach einem der vorhergehenden Ansprüche, **dadurch gekennzeichnet, dass** diese Additive zur Festlegung der Farbe, des Brandverhaltens und/oder der Alterungsbeständigkeit aufweist.

## Claims

1. Renovation vapour barrier for use in buildings, in particular for use in facades and/or in renovation of roofs of buildings, where the renovation vapour barrier comprises a plastics foil and has water-vapour-diffusion resistance that is constant across its area, i.e. has one s_{d} value, **characterized in that** the constant water-vapour-diffusion resistance of the renovation vapour barrier assumes a value of from 0.6 to 1.7 m.

2. Renovation vapour barrier according to Claim 1, **characterized in that** it has a constant s_{d} value of from 0,8 to 1.6 m, in particular from 1.0 to 1.5 m.

3. Renovation vapour barrier according to Claim 1 or 2, **characterized in that** the plastics foil has been produced by the extrusion process.

4. Renovation vapour barrier according to any of the preceding claims, **characterized in that** the plastics foil has been produced from modified polyethylene.

5. Renovation vapour barrier according to any of the preceding claims, **characterized in that** the plastics foil has been produced from ethylene-vinyl acetate copolymer.

6. Renovation vapour barrier according to any of the preceding claims, **characterized in that** it is flexible, foldable and/or rollable.

7. Renovation vapour barrier according to any of the preceding claims, **characterized in that** it is sectionally self-adhesive.

8. Renovation vapour barrier according to any of the preceding claims, **characterized in that** it has a self-adhesive margin.

9. Renovation vapour barrier according to any of the preceding claims, **characterized in that** it has reinforcement.

10. Renovation vapour barrier according to any of the preceding claims, **characterized in that** the reinforcement has been formed from a woven, laid scrim, knit and/or a non-woven structure.

11. Renovation vapour barrier according to any of the preceding claims, **characterized in that** it has a backing layer.

12. Renovation vapour barrier according to any of the preceding claims, **characterized in that** the backing layer has been formed from a woven or from a non-woven, in particular from a needled non-woven or a thermocompacted non-woven.

13. Renovation vapour barrier according to any of the preceding claims, **characterized in that** it comprises additives for establishing colour, fire performance and/or ageing resistance.

## Revendications

1. Pare-vapeur de rénovation destiné à être utilisé dans des bâtiments et en particulier dans des façades et/ou lors de la rénovation de toits de bâtiments,
le pare-vapeur de rénovation présentant une feuille de matière synthétique
et une résistance à la diffusion de vapeur d'eau constante sur sa surface,
c'est-à-dire un indice s_{d} constant sur sa surface,
**caractérisé en ce que**
la résistance constante à la diffusion de vapeur d'eau du pare-vapeur de rénovation a une valeur de 0,6 à 1,7 m.

2. Pare-vapeur de rénovation selon la revendication 1, **caractérisé en ce qu'**il présente un indice s_{d} constant de 0,8 à 1,6 m et en particulier de 1,0 à 1,5 m.

3. Pare-vapeur de rénovation selon les revendications 1 ou 2, **caractérisé en ce que** la feuille de matière synthétique est fabriquée par une opération d'extrusion.

4. Pare-vapeur de rénovation selon l'une des revendications précédentes, **caractérisé en ce que** la feuille de matière synthétique est fabriquée en polyéthylène modifié.

5. Pare-vapeur de rénovation selon l'une des revendications précédentes, **caractérisé en ce que** la feuille de matière synthétique est fabriquée en un copolymère d'éthylène et d'acétate de vinyle.

6. Pare-vapeur de rénovation selon l'une des revendications précédentes, **caractérisé en ce qu'**il est flexible, pliable et/ou enroulable.

7. Pare-vapeur de rénovation selon l'une des revendications précédentes, **caractérisé en ce que** certaines parties sont auto-collantes.

8. Pare-vapeur de rénovation selon l'une des revendications précédentes, **caractérisé en ce qu'**il présente un bord autocollant.

9. Pare-vapeur de rénovation selon l'une des revendications précédentes, **caractérisé en ce qu'**il présente un renfort.

10. Pare-vapeur de rénovation selon l'une des revendications précédentes, **caractérisé en ce que** le renfort est formé d'un tissu, d'une garniture, d'un tricot et/ou d'une structure en feutre.

11. Pare-vapeur de rénovation selon l'une des revendications précédentes, **caractérisé en ce qu'**il présente une couche de support.

12. Pare-vapeur de rénovation selon l'une des revendications précédentes, **caractérisé en ce que** la couche de support est formée d'un tissu ou d'un feutre, en particulier d'un feutre aiguilleté ou d'un feutre thermo-solidifié.

13. Pare-vapeur de rénovation selon l'une des revendications précédentes, **caractérisé en ce qu'**il présente des additifs qui définissent sa couleur, son comportement au feu et/ou sa résistance au vieillissement,
